# EUROPÄISCHE PATENTSCHRIFT

(11) **EP 2 510 166 B1**
(45) Veröffentlichungstag und Bekanntmachung des Hinweises auf die Patenterteilung: **13.08.2014**
(21) Anmeldenummer: 10795941.3
(22) Anmeldetag: 10.12.2010
(51) Int. Cl.: E04B 1/66, E04D 12/00, E04D 13/16

(54) **FEUCHTEADAPTIVE DAMPFBREMSE, INSBESONDERE FÜR DEN EINSATZ ZUR WÄRMEDÄMMUNG VON GEBÄUDEN, SOWIE VERFAHREN ZUR HERSTELLUNG EINER SOLCHEN DAMPFBREMSE**
MOISTURE-ADAPTIVE VAPOUR BARRIER, IN PARTICULAR FOR HEAT INSULATING BUILDINGS, AND METHOD FOR PRODUCING SAID TYPE OF VAPOUR BARRIER
PARE-VAPEUR S'ADAPTANT AU TAUX D'HUMIDITÉ, UTILISÉ EN PARTICULIER POUR L'ISOLATION THERMIQUE DE BÂTIMENTS, ET PROCÉDÉ DE FABRICATION DE CE PARE-VAPEUR

(30) Priorität: 10.12.2009 DE 102009057707
(43) Veröffentlichungstag der Anmeldung: 17.10.2012
(73) Patentinhaber: Saint-Gobain Isover, 92400 Courbevoie (FR)
(72) Erfinder: DORN, Rainer, 76448 Durmersheim (DE); BOGE, Birgit, 68199 Mannheim (DE); KASPER, Franz-Josef, 68526 Ladenburg (DE)
(74) Vertreter: Bockhorni, Josef
(86) Internationale Anmeldenummer: PCT/EP2010/007539
(87) Internationale Veröffentlichungsnummer: WO 2011/069672

(56) Entgegenhaltungen:
- WO-A1-96/33321
- WO-A1-2005/040517
- WO-A1-2009/043515
- DE-A1-102006 009 260
- DE-U1-202004 019 654

## Beschreibung

Die Erfindung betrifft eine feuchteadaptive Dampfbremse gemäß dem Oberbegriff des Anspruches 1 sowie ein Herstellverfahren für eine solche Dampfbremse.

Feuchteadaptive Dampfbremsen zeichnen sich dadurch aus, dass sich der Wasserdampf-Diffusionswiderstand der Dampfbremse abhängig von der Feuchtigkeit ändert und zwar derart, dass sich der Wasserdampf-Diffusionswiderstand mit Zunahme der die Dampfbremse umgebenden Feuchte abnimmt. Der Wasserdampf-Diffusionswiderstand wird hierbei üblicherweise nach DIN EN ISO 12572: 2001 gemessen.

Derartige Dampfbremsen werden vornehmlich für den Einsatz zur Herstellung der Luftdichtheit von Gebäuden verwendet und zwar maßgeblich in Zusammenhang mit Wärmedämmsystemen für Gebäude. Für die Wärmedämmung von Gebäuden, insbesondere Dächern werden in der Regel diffusionsoffene Unterspannbahnen unterhalb der etwa durch Ziegel gebildeten Bedachung, darunter eine Wärmedämmschicht, etwa aus Mineralwolle, schließlich eine Dampfbremse und darunter eine Verkleidung verwendet. Mit dem Einsatz einer Dampfbremse werden vornehmlich zwei Absichten verfolgt. Zum Einen soll die Luftdichtheit des Daches sichergestellt werden, um das Eindringen von kalter Außenluft in den Gebäudeinnenraum sowie das Entweichen warmer Raumluft aus dem Gebäude zu verhindern, wodurch Wärmeenergieverluste sowie bauwerkschädigende, konvektive Feuchteeinträge vermeidbar sind. Zum zweiten soll die Dampfbremse eine gewisse Sperrwirkung gegen Wasserdampfdiffusion aufweisen, um unerwünschten Feuchteeintrag in die Baukonstruktion zu vermeiden.

Durch die Verwendung so genannter feuchteadaptiver Dampfbremsen, die in der Regel als Folie vorliegen, wird in Folge der feuchteadaptiven Charakteristik einer solchen Folie das Eindringen von Feuchtigkeit im Winter verhindert, indem unter winterlichen und damit trockenen Feuchteverhältnissen die Dampfbremse weitgehend schließt. Wenn bei stärkerer Wärmeeinstrahlung im Sommer und damit unter gegenüber Winterbedingungen feuchteren Bedingungen die Feuchtigkeit aus der Holzkonstruktion beispielsweise eines Daches tritt, reagiert die Dampfbremsfolie in Folge der vergleichsweisen hohen die Dampfbremse umgebenden Feuchte, in dem sie aufgrund Verringerung des Wasserdampf-Diffusionswiderstands sozusagen öffnet, so dass eine entsprechende Austrocknung gewährleistet wird.

Als Material für feuchteadaptive Dampfbremsfolien wird häufig Polyamid verwendet (vergleiche DE 195 14 420 C1, entspricht WO 96/33321 A1). Bei dieser Folie verringert sich der WasserdampfDiffusionswiderstand mit zunehmender mittlerer Umgebungsfeuchte. Hierbei sind die feuchtadaptiven Eigenschaften dieser bekannten folienartigen Dampfbremse so eingestellt, dass diese bei einer mittleren Feuchte der die Dampfbremse umgebenden Atmosphäre von 30 bis 50 % einen Wasserdampf-Diffusionswiderstand (s_{d}- Wert) von 2-5m diffusionsäquivalente Luftschichtdicke und bei einer Feuchte der Umgebung im Bereich von 60-80 % einen Wasserdampf-Diffusionswiderstand (s_{d}- Wert) aufweist, der kleiner als 1m ist. Dies hat zur Folge, dass eine derartige Dampfbremse zur Winterzeit, bei der in der Regel trockene Verhältnisse vorliegen und die relative Feuchte der die Dampfbremse umgebenen Atmosphäre im Wesentlichen im Bereich von 30 bis 50 % liegt, die Dampfbremse insoweit bremsend wirkt, als in Folge des vergleichsweisen hohen Wasserdampf-Diffusionswiderstands die Dampfbremse schließt, also nur wenig Wasserdampf durch die Folie hindurch diffundieren kann. Dadurch wird verhindert, dass nennenswert Feuchte aus dem Innenraum von Gebäuden durch die Folie nach außen beispielsweise in eine Holzkonstruktion eines Gebäudedaches und/oder einer Wand gelangt, wo sich die Feuchte dann niederschlägt und schließlich zu Fäulnis und zur Schimmelbildung führen kann.

Unter feuchten Bedingungen, wie Sie insbesondere in Sommermonaten vorherrschen, wird aufgrund des verringerten Diffusionswiderstands hingegen ein Hindurchdiffundieren der Feuchte ermöglicht. Dies hat zur Folge, dass nunmehr Feuchtigkeit aus der Holzkonstruktion abgeführt werden kann, also ein Austrocknen ermöglicht wird, so dass Schäden insbesondere an der Holzkonstruktion vermieden werden können. Schließlich sind weitere Dampfbremsfolien im Mehrschichtenaufbau mit feuchteadaptiver Charakteristik bekannt (DE 20 2004 019 654 U1 bzw. DE 101 11 319 A1), die bei einer relativen Umgebungsfeuchte von 30 bis 50 % ein Wasserdampf-Diffusionswiderstand s_{d} von 5m diffusionsäquivalenter Luftschichtdicke und darüber und bei einer relativen Umgebungsfeuchte von 60 bis 80 % ein Wasserdampf-Diffusionswiderstand s_{d} von kleiner 0,5m diffusionsäquivalenter Luftschichtdicke aufweisen. Bei derartigen bekannten feuchteadaptiven Dampfbremsfolien verändert sich der Wasserdampf-Diffusionswiderstand, aufgetragen über der mittleren bzw. relativen Feuchte in Art einer S-Kurve mit einlaufendem S-Schenkel ausgehend von höheren Wasserdampf-Diffusionswiderstandswerten bei geringerer Feuchte in Richtung auslaufender S-Schenkel mit verringerten Diffusionswiderstandswerten bei höherer, die Dampfbremse umgebender Feuchte.

Bekanntermaßen lässt sich der Kurvenverlauf-Diffusionswiderstand über Feuchte der feuchteadaptiven Dampfbremsen über die Formel s_{d}=D x µ einstellen, wobei D die Dicke der Dampfbremse angibt und µ einen materialabhängigen Parameter der Dampfbremse darstellt. Damit ist zwar eine Veränderung des feuchteadaptiven Charakters einer Dampfbremse über eine entsprechende Dickeneinstellung möglich, indem also die Dicke der Dampfbremsfolie entsprechend erhöht oder verringert wird, was aber nichts am S-Kurvenverlauf ändert, sondern nur zur einer Verschiebung der S-Kurve längs der Ordinate führt. Dies würde bei einer Vergrößerung der Dicke der Dampfbremse zu einer entsprechenden Erhöhung des s_{d}-Werts sowohl unter trockenen Bedingungen im Winter wie auch unter feuchten Bedingungen im Sommer führen, was in einem solchen Falle aber für Sommerverhältnisse zu einer Verschlechterung der Eigenschaften der Dampfbremse aufgrund des damit verminderten Austrocknungsverhaltens führen würde. Einer Verminderung der Dicke der Dampfbremsfolie, die üblicherweise in Dicken im Bereich von 20µm bis 80µm vorliegen, sind jedoch aus Gründen der Festigkeit und Stabilität Grenzen gesetzt.

Zwar haben sich die bekannten Dampfbremsfolien für normale Verhältnisse bewährt, das sind insbesondere trockene Umgebungsbedingungen, wie sie im Allgemeinen in Büros vorherrschen, sowie unter normalen Feuchteverhältnissen, wie sie insbesondere in Wohngebäuden vorherrschen, jedoch ist das Verhalten der bekannten Dampfbremsfolien unter erhöhter Feuchtelast insbesondere unter kälteren Witterungsbedingungen durchaus problematisch. Eine erhöhte Feuchtelast liegt insbesondere in Räumen, wie Großküchen, Kantinen und dergleichen aber auch in Wohn- und Büroräumen vor, in denen viel Pflanzen und/oder Aquarien und dergleichen untergebracht sind. Eine erhöhte Feuchtelast liegt insbesondere aber auch bei Neubauten und bei der Renovierung von Altbauten in Folge Mörtelauftrags oder Estricharbeiten vor. Aufgrund moderner Baumaterialien und neuer Bauverfahren werden derartige Baumaßnahmen mehr und mehr auch in der kälteren Jahreszeit, insbesondere in den Monaten Oktober bis März vorgenommen, in Zeiten also, wo die Umgebungsfeuchte sich auf einen relativ trockenen Wert einpendelt, bei dem an sich die Dampfbremsfolien unter solchen normalen Bedingungen schließen. Beim Auftreten einer Feuchtelast, insbesondere bei Vornahme von Baumaßnahmen in der kälteren Jahreszeit, kann es jedoch bei konventionellen Dampfbremsen aufgrund der sich dadurch einstellenden Umgebungsfeuchte an der Dampfbremsfolie zu einem Öffnen der Folie und damit zu einem weitgehend unbehinderten Eintrag der Feuchte durch die Dampfbremsfolie in die Holzkonstruktion kommen, was in bestimmtem Umfang außerordentlich kritisch ist und zu Schäden in der Holzkonstruktion in Folge Schimmelbildung und dergleichen führen kann.

Aufgabe der Erfindung ist es, eine Dampfbremse sowie ein Herstellverfahren für eine solche Dampfbremse vorzuschlagen, die den vorher geschilderten Bedingungen insbesondere in kalter Jahreszeit Rechnung trägt, d.h. bei hoher Feuchtebelastung einen kritischen Austrag von Feuchte durch die Dampfbremsfolie im Wesentlichen verhindert.

Diese Aufgabe wird erfindungsgemäß durch die im kennzeichnenden Teil des Anspruches 1 enthaltenen Maßnahmen gelöst, wobei zweckmäßige Weiterbildungen der Erfindung durch die in den Unteransprüchen enthaltenen Merkmale gekennzeichnet sind. Nach Maßgabe der Erfindung zeichnet sich die bevorzugt als Folie vorliegende Dampfbremse dadurch aus, dass diese aus einem Material gebildet ist, welches ein dreiteiliges Feuchteprofil aufweist, nämlich ab einer mittleren relativen Feuchte von 75%, vorzugsweise von 70% und darüber einen s_{d}-Wert kleiner 1m, vorzugsweise kleiner 0,8m diffusionsäquivalenter Luftschichtdicke, dann bei abnehmender mittlerer Feuchte in einem Bereich von 45 bis 58 %, vorzugsweise in einem Bereich von 40 bis 58 % einen im Wesentlichen plateauartigen bzw. angenähert plateauartigen Verlauf des s_{d}-Wert aufweist, wobei über diesen Bereich ein unterer s_{d}-Wert von 2 m und ein oberer s_{d}-Wert von 5 m nicht überschritten wird und die Differenz zwischen dem unteren und dem oberen Ist s_{d}-Wert 1 m in diesem Bereich nicht übersteigt. Bei weiter abnehmender Feuchte in einem Bereich von 20 bis 30%, vorzugsweise 20 bis 35 % weist die Dampfbremse einen s_{d}-Wert auf, der mindestens 0,5m oberhalb des oberen Ist s_{d}-Werts im plateauartigen Mittelbereich beträgt.

Damit weist die Dampfbremsfolie die aus bauphysikalischer Sicht zwingend kleine Sperrwirkung im Bereich hoher mittlerer Feuchten größer 75%, insbesondere 75% auf, d.h. ein hohes Austrocknungsverhalten im Sommer. Zugleich wird die Dampfbremsfolie insbesondere dem Kriterium gerecht, dass bei hohen Feuchtelasten in Räumen, wie sie insbesondere in Großküchen, Kantinen und dergleichen oder bei Baumaßnahmen in kalten Jahreszeiten auftreten, zwar einen gewissen Austrag von Feuchtigkeit ermöglicht, aber gleichwohl den Austrag von Feuchte gegenüber konventionellen Dampfbremsen entsprechend reduziert, so dass ein kritischer Eintrag von Feuchte in eine Holzkonstruktion und dergleichen in solchen Situationen vermieden wird. Unter hoher Feuchtelast öffnet also die Dampfbremsfolie mit zunehmender Feuchte im angegebenen Bereich von 45 bis 58% bzw. 40 bis 58 %, jedoch geht die Veränderung des s_{d}-Wertes in diesem Feuchtebereich nur in einem geringeren Maße als bei konventionellen Dampfbremsfolien vonstatten, so dass im angegebenen Bereich eine gewisse Haltephase der Veränderung der s_{d}-Werte der Dampfbremsfolie auftritt, dergestalt, dass sich die s_{d}-Werte der Dampfbremsfolie in diesem Bereich nur allmählich verändern, im Übrigen jedoch im Prinzip nahezu bzw. angenähert im Wesentlichen konstante Verhältnisse bezüglich des s_{d}-Werts in diesem Bereich gewährleistet werden. Bevorzugt weist die Kurve des s_{d}-Werts über die Feuchte im Bereich von 45 bis 58%, vorzugweise von 40 bis 58 % einen im Wesentlichen plateauartigen Verlauf auf, d.h. die Veränderung des s_{d}-Werts in diesem Bereich wird über einen längeren, durch die erhöhte Feuchtelast bestimmten Zeitraum hin gering gehalten, so dass einerseits eine gewisse gewünschte Sperrwirkung der Dampfbremsfolie erhalten bleibt und gleichwohl bei übermäßigem Feuchteeintrag ein gewisses Hindurchdiffundieren von Feuchte möglich ist, ohne dass jedoch ein kritischer Feuchteaustrag erreicht wird, wie es bei üblichen Dampfbremsfolien bei derartigen Feuchtebelastungen der Fall wäre.

Der übliche Verlauf der s_{d}-Werte über die Feuchtewerte konventioneller Dampfbremsfolien spiegelt sich in einem im Wesentlichen S-förmigen Kurvenverlauf wider, wohingegen bei der erfindungsgemäßen Dampfbremsfolie bevorzugt der Kurvenverlauf in Art einer Doppel-S-Kurve vorliegt, wobei der auslaufende Bereich der S-Kurve im trockenen Bereich mit dem einlaufenden Wert der S-Kurve für den feuchten Bereich zusammenfällt und im Bereich einer Feuchte von 45 bis 58% bzw. 40 bis 58 % der Kurvenverlauf nahezu konstant bzw. im Wesentlichen plateauartig, d.h. nur mit einer geringen Änderung der s_{d}-Werte erfolgt. In einer zweckmäßigen Ausführungsform der Erfindung verändert sich der Verlauf der Kurve innerhalb des im Wesentlichen plateauartigen Bereichs um einen s_{d}-Differenzwert entsprechend der Differenz des s_{d}-Werts der Kurve beim Einfahren in die Feuchte von 45 % gegenüber dem s_{d}-Wert beim Ausfahren der Kurve bei einer Feuchte von 58 % um maximal 0,6m, bevorzugt maximal 0,4m diffusionsäquivalenter Luftschichtdicke. D.h., die Dampfbremsfolie verändert ihren s_{d}-Wert innerhalb dieses Bereichs nur graduell, so dass eine entsprechende Haltephase erreicht wird, in der die Dampfbremsfolie noch weitgehend sperrt, jedoch einen gewissen Feuchteaustrag ermöglicht innerhalb der oben bereits genannten Parameter. Bevorzugt liegt der plateauartige Verlauf der Kurve der s_{d}-Werte über der Feuchte innerhalb eines Bereichs von 3 bis 5 m diffusionsäquivalenter Luftschichtdicke.

Nach einer zweckmäßigen Maßgabe der Erfindung liegt das die Feuchteadaptivität der Dampfbremse bestimmende Material in einer einzigen Schicht oder Lage vor, die insgesamt aus diesem Material gebildet ist, im Unterschied zu konventionellen Dampfbremsfolien, bei denen die Feuchteadaptivität durch mehrere übereinander angeordnete Lagen einer Dampfbremsfolie bestimmt ist.

Der plateauartige Kurvenverlauf der s_{d}-Werte bzw. die beschrieben Haltephase mit einer nur geringen Veränderung der s_{d}-Werte im Feuchtebereich von 45 bis 58 % bzw. 40 bis 58 % wird durch Beigabe eines Zuschlagstoffs zum Basismaterial der Dampfbremse erreicht, wobei die Zumischung 10 bis 20%, vorzugsweise 15 bis 20%, (Gewichtsprozent) gegenüber dem übrigen Material der Dampfbremsfolie beträgt. Das Basismaterial der Dampfbremsfolie ist bevorzugt Polyamid, wobei als bevorzugter Zusatzstoff modifizierte Polyolefine, insbesondere ein gepfropftes Polyethylencopolymer verwendet wird. Solche gepropften Polyethylencopolymere werden von verschiedenen Herstellern, angeboten. Als besonderes geeignet haben sich die unter den Markennamen Bynel® von der Firma Du Pont vertriebenen Typen herausgestellt. Ein weiterer bevorzugter Zusatzstoff sind Polyethylenpolyacrylsäurecopolymere, die ebenfalls von verschiedenen Herstellern angeboten werden. Als besonderes geeignet haben sich die unter den Markennamen Surlyn® von der Firma Du Pont vertriebenen Typen herausgestellt.

Die für die Feuchteadaptivität der Dampfbremsfolie verantwortliche Schicht zeichnet sich durch eine homogene Schichtstruktur aus, die maßgeblich bedingt ist durch eine chemische Vermischung eines Compounds aus dem in Granulatform vorliegenden Polyamid und dem ebenfalls in Granulatform vorliegenden Zusatzstoff durch Aufschmelzen des Granulatgemisches, wobei aus dieser Schmelze aus Polyamid und Zusatzstoff Granulate geformt werden, aus denen dann die Dampfbremsfolie extrudiert oder durch ein Blasverfahren hergestellt wird. Hierbei ist es zweckmäßig, dass der Zusatzstoff in Form von Nanopartikeln innerhalb des Ausgangsgranulats des Zusatzstoffes vorliegt.

Nach Maßgabe der Erfindung lassen sich Dampfbremsfolien mit dieser beschriebenen Feuchteadaptivität in einem Dickenbereich von insbesondere 40 bis 80µm, vorzugweise 50 bis 70µm herstellen. Im Rahmen der Erfindung liegt es, dass diese einschichtige Dampfbremsfolie, was den Feuchteadaptivitätscharakter anbelangt, durch weitere geeignete Lagen ergänzt wird, die entweder zur Verstärkung der Folie oder zur Beeinflussung anderer Eigenschaften der Dampfbremsfolie je nach Anwendungsfall vorgesehen sind.

Ein zweckmäßiges Verfahren zur Herstellung einer solchen Dampfbremsfolie zeichnet sich dadurch aus, dass ausgehend von Granulaten aus Polyamid und einem in Granulatform vorliegenden Zusatzstoff, insbesondere Polyethylen, ein Compound durch Mischen gebildet wird. Dieser Compound aus in Granulatform vorliegenden Rohstoffen wird in einem geeigneten Mischungsverhältnis in einem Extruder aufgeschmolzen, ggf. unter Zugabe von weiteren Hilfsstoffen wie beispielsweise Homogenisierungsmitteln, mit dem Ziel, eine homogene Schmelze aus den oben genannten Ausgangsstoffen zu schaffen. Aus der homogenen Schmelze wird ein Mischgranulat erzeugt. Dieses Mischgranulat wird in einem davon unabhängigen Prozeßschritt in einem Extrusionsverfahren oder einem Blasverfahren zu einer erfindungsgemäßen einschichtigen Dampfbremsfolie oder Monofolie weiterverarbeitet. Eine derart hergestellte Dampfbremsfolie zeichnet sich durch eine weitgehend homogene Struktur aus. Alternativ können die Ausgangsstoffe auch in einem geeigneten Extruder direkt und zu einer entsprechenden Monofolie weiterverarbeitet werden. Das Alternativverfahren ist aufgrund des nicht erforderlichen Vorcompoundierens aus wirtschaftlicher Sicht bevorzugt, die geforderte Homogenisierung der Schmelze wird jedoch in der Produktionsrealität nur schwer in gewünschtem Maße sichergestellt.

Die nach diesem Verfahren erzeugte Monofolie kann in an sich bekannten Kaschierverfahren mit weiteren Schichten, insbesondere zur Verbesserung ihrer mechanischen Eigenschaften versehen werden. Diese zusätzlichen Schichten haben bevorzugt keine Auswirkungen auf den erfindungsgemäßen feuchteadaptive Charakter der Folie, der von der Monofolie bestimmt ist.

Das Mischungsverhältnis von Polyamid und Zusatzstoff wird mit Blickpunkt auf die gewünschte adaptive Feuchtecharakteristik eingestellt. Hierbei hat sich in praktischen Versuchen herausgestellt, dass in Abhängigkeit vom individuellen Zusatzstoff, der einer Polyamidbasis zugegeben wird, eine Zumischung des Zusatzstoffes zu Polyamidbasis in Höhe von 7 bis 25% vorteilhaft ist und zwar sowohl für die Erzielung der gewünschten adaptiven Feuchtencharakteristik gemäß Erfindung wie auch in Bezug auf die Herstellbarkeit der Folie. Insbesondere bevorzugt ist eine Zumischung des Zusatzstoffes im Bereich von 10 bis 20%, insbesondere 14 bis 18%, wobei sehr gute Ergebnisse bei einer Zumischung im Bereich von 15 bis 18% erzielt wurden. Die Obergrenzen der Zumischung des Zusatzstoffes liegen stoffbedingt im Bereich von etwa 20 bis 25 Gewichts-%, wobei mit Blickpunkt auf die Herstellbarkeit der erfindungsgemäßen Folie ein Grenzwert von 25 Gewichts-% nicht überschritten werden soll und die Herstellbarkeit der Folie umso besser ist, je mehr sich die obere Bereichsgrenze nach unten in Richtung 20% und darunter verschiebt.

Nachfolgend werden bevorzugte Ausführungsbeispiele der Erfindung anhand der einzigen Figur erläutert, welche ein Diagramm von Kurvenverläufen von vier erfindungsgemäßen Dampfbremsfolien bezüglich der s_{d}-Werte über die mittlere relative Feuchte, d.h. die Umgebungsfeuchte um die Dampfbremsfolie darstellt.

Die Kurvenverläufe K1, K2, K3 und K4 zeigen vier Dampfbremsfolien, die jeweils einlagig und aus Polyamid hier mit dem Zuschlagstoff Bynel® 4157 mit 20 Gewichts-%, und einer Dicke von 40 µm (K1:40µm/20%/B), einem Zuschlagsstoffgehalt von 15 Gewichts-% Bynel bei einer Schichtdicke von 70 µm (K2: 70µm/15%/B), einem Zuschlagsstoffgehalt von 18 Gewichts-% Surlyn® 1605 bei einer Schichtdicke von 60 µm (K3: 60µm/18%/S) bzw. hier mit dem Zuschlagsstoff EVOH Type H171B (Hersteller EVAL Europa) von 15 Gewichts-% bei einer Schichtdicke von 50 µm (K4: 50 µm/15%/EVOH) bestehen.

Bezüglich der einfachen Herstellbarkeit lagen die Obergrenzen für Bynel 4157 bei etwa 22 Gewichts-%, für Surlyn 1605 bei etwa 20 Gewichts-% und für EVOH Type H171B bei etwa 20 Gewichts-%.

Ersichtlich ist die Feuchteadaptivität der Dampfbremse durch drei Bereiche definiert, die jeweils für sich einen rechteckförmigen Rahmen bestimmen. Ab einer Feuchte von 75% wird ein Rechteckbereich I mit s_{d}-Werten kleiner 1m diffusionsäquivalenter Luftschichtdicke aufgespannt. Im Feuchtebereich von 45 bis 58 % sind s_{d}-Werte im Bereich von 2 bis etwa 4,3 m diffusionsäquivalenter Luftschichtdicke vorgegeben, was zu einem aufgespannten Rechteck für den Bereich II führt, innerhalb dessen ein zweites Rechteck aufgespannt ist, welches der Differenz von höchstens 1m diffusionsäquivalenter Luftschichtdicke zwischen dem unteren Istwert und dem oberen Istwert im Bereich II Rechnung trägt. Bei trockener, niedriger Feuchte in einem Bereich von 20 bis 30 % liegen die s_{d}-Werte der Dampfbremsfolie in einem s_{d}-Wertebereich, dessen Untergrenze wenigstens 0,5m oberhalb des oberen Istwerts im Bereich II beträgt, wodurch ein nach oben offener schraffierter Rechteckbereich III aufgespannt wird.

Das Feuchteprofil der Kurve K wird von über die Abszisse verteilten Meßpunkten aufgespannt, wobei die Messung entsprechend der DIN EN ISO 12572: 2001 durchgeführt wird. In Versuchsreihen hat sich herausgestellt, dass zu einer genauen Bestimmung eines einzelnen Meßpunkts im Umschlagsbereich, d.h. bei einem steileren Kurvenverlauf bei bekannten feuchteadaptiven Dampfbremsen mit einem Einzel-S-Kurven-Verlauf bei mittleren Feuchten von ca. 35 bis 65% ein nur geringer Gradient zwischen den an den beiden Seiten der Dampfbremse anliegenden Feuchten eingestellt werden sollte, aus dem die mittlere Feuchte durch Mittelwertbildung bestimmt wird. Zu große Gradienten führen zu Verfälschungen der Messwerte, die sich in zu geringen s_{d}-Werten bemerkbar machen. Wie üblich wird eine Feuchte durch ein Salz oder Wasser, die andere Seite durch die Einstellung einer regelbaren Klimakammer vorgegeben.

Tabelle 1 fasst die Feuchteeinstellungen und die Messwerte für die erfindungsgemäßen Ausführungsbeispiele K1, K2, K3 und K4 zusammen.

**Tabelle 1: Feuchtebedingungen für s_{d}-Wert-Messung und s_{d}-Werte in m**

| **Salz** | **Klimakammer** | **Mittelwert** | **K1 s_{d}**-**Wert** | **K2 s_{d}**-**Wert** | **K3 s_{d}**-**Wert** | **K4 s_{d}**-**Wert** |
|---|---|---|---|---|---|---|
| | | | **[m]** | **[m]** | **[m]** | **[m]** |
| **Kieselgel: 2%** | **26%** | **14%** | **-** | **-** | **-** | **9,75** |
| **Kieselgel: 2%** | **40%** | **21%** | **-** | **-** | **-** | **8,94** |
| **Kieselgel: 2%** | **53%** | **27,5%** | **3,77** | **6,20** | **5,96** | **7,16** |
| **Magnesiumnitrat-6-Hydrat: 53%** | **20%** | **36,5 %** | **3,10** | **5,20** | **4,33** | **5,67** |
| **Magnesiumnitrat-6-Hydrat: 53%** | **40%** | **46,5%** | **2,36** | **3,58** | **3,54** | **3,85** |
| **Magnesiumnitrat-6-Hydrat: 53%** | **62%** | **57,5%** | **2,12** | **3,18** | **3,3** | **3,25** |
| **Natriumchlorid: 75%** | **50%** | **62,5%** | **1,22** | **1,75** | **2,15** | **2,74** |
| **Wasser: 100%** | **50%** | **75%** | **0,33** | **0,47** | **0,4** | **1,84** |
| **Wasser: 100%** | **60%** | **80%** | **0,25** | **0,38** | **0,34** | **0,24** |

Der Verlauf der Kurven K1, K2, K3 und K4 kann mit einem Doppel-S-Profil beschrieben werden, wobei der auslaufende Schenkel der Kurve im trockenen Feuchtebereich innerhalb des Bereichs II in den einlaufenden Schenkel der S-Kurve für den feuchteren Abschnitt übergeht und ersichtlich innerhalb des Bereichs II nur eine graduelle Verringerung der s_{d}-Werte stattfindet, so dass es zu einer gewissen Haltephase und damit angenähert zu einem quasi konstanten Verlauf mit plateauartigem Charakter kommt und sich innerhalb dieses Feuchtebereichs die s_{d}-Werte nur graduell verändern, d.h. die Tendenz in Richtung des Öffnens der Dampfbremsfolie im Bereich II entsprechend reduziert ist. Zur Bestätigung des Doppel-S-Verlaufs wurden für das Ausführungsbeispiel K4 zusätzlich weitere MMeßpunkte bei niedrigen mittleren Feuchten von 14% bzw. 21 % ermittelt.

Eine Doppel-S-Kurve wird mathematisch durch folgende Gleichung beschrieben: $y \left(x\right) = \frac{A ⁢ 1}{1 + {e}^{B ⁢ 1 ⁢ \left(x-C⁢1\right)}} + \frac{A ⁢ 2}{1 + {e}^{B ⁢ 2 ⁢ \left(x-C⁢2\right)}} + D$

Die Parameter A1/A2 stehen für die Spreizung der beiden einzelnen S-Kurven zwischen minimalem und maximalem Ordinatenwert, B1/B2 geben die Spreizung des Umschlagbereiches an, d.h. die Steilheit der S-Kurve, C1/C2 definieren die Lage des Wendepunktes der S-Kurven, D den unteren Grenzwert.

Unter Verwendung der Methode der kleinsten Quadrate für die Regression ergibt sich: $S = {\sum }_{i = 1}^{n} {\left[{y}_{i}\left({x}_{i}\right)-y\left({x}_{i}\right)\right]}^{2} \to min$ $\frac{dS}{dA ⁢ 1 … D} = 2 ⋅ {\sum }_{i = 1}^{n} \left[\left[{y}_{i}\left({x}_{i}\right)-y\left({x}_{i}\right)\right]⋅\frac{ⅆ y}{ⅆ A ⁢ 1.... ⁢ D}\right] ⁢ {=}^{!} ⁢ 0 ,$ mit $\frac{ⅆ y}{ⅆ A ⁢ 1} = \frac{1}{1 + {e}^{B ⁢ 1 ⋅ \left({x}_{i}-C⁢1\right)}} und \frac{ⅆ y}{ⅆ A ⁢ 2} = \frac{1}{1 + {e}^{B ⁢ 2 ⋅ \left({x}_{i}-C⁢2\right)}}$ $\frac{ⅆ y}{ⅆ B ⁢ 1} = \frac{- 1}{{\left(1+{e}^{B ⁢ 1 ⋅ \left({x}_{i}-C⁢1\right)}\right)}^{2}} ⋅ \left({x}_{i}-C⁢1\right) ⋅ {e}^{B ⁢ 1 ⋅ \left({x}_{i}-C⁢1\right)} und \frac{ⅆ y}{ⅆ B ⁢ 2} = \frac{- 1}{{\left(1+{e}^{B ⁢ 2 ⋅ \left({x}_{i}-C⁢2\right)}\right)}^{2}} ⋅ \left({x}_{i}-C⁢2\right) ⋅ {e}^{B ⁢ 2 ⋅ \left({x}_{i}-C⁢2\right)}$ $\frac{ⅆ y}{ⅆ C ⁢ 1} = \frac{1}{{\left(1+{e}^{B ⁢ 1 ⋅ \left({x}_{i}-C⁢1\right)}\right)}^{2}} ⋅ B ⁢ 1 ⋅ {e}^{B ⁢ 1 ⋅ \left({x}_{i}-C⁢1\right)} und \frac{ⅆ y}{ⅆ C ⁢ 2} = \frac{- 1}{{\left(1+{e}^{B ⁢ 2 ⋅ \left({x}_{i}-C⁢2\right)}\right)}^{2}} ⋅ B ⁢ 2 ⋅ {e}^{B ⁢ 2 ⋅ \left({x}_{i}-C⁢2\right)}$ $\frac{ⅆ y}{ⅆ D} = 1$

Eingesetzt ergeben sich somit 7 Gleichungen für die Bestimmung der Kurvenparameter A1 bis D
1)
2) ${\sum }_{i = 1}^{n} \left[\left[{y}_{i}\left({x}_{i}\right)-\left(\frac{A ⁢ 1}{1 + {e}^{B ⁢ 1 ⋅ \left({x}_{i}-C⁢1\right)}}+\frac{A ⁢ 2}{1 + {e}^{B ⁢ 2 ⋅ \left({x}_{i}-C⁢2\right)}}+D\right)\right]⋅\frac{1}{1 + {e}^{B ⁢ 2 ⋅ \left({x}_{i}-C⁢2\right)}}\right] = 0$
3) ${\sum }_{i = 1}^{n} \left[\left[{y}_{i}\left({x}_{i}\right)-\left(\frac{A ⁢ 1}{1 + {e}^{B ⁢ 1 ⋅ \left({x}_{i}-C⁢1\right)}}+\frac{A ⁢ 2}{1 + {e}^{B ⁢ 2 ⋅ \left({x}_{i}-C⁢2\right)}}+D\right)\right]⋅\frac{- 1}{{\left(1+{e}^{B ⁢ 1 ⋅ \left({x}_{i}-C⁢1\right)}\right)}^{2}}⋅\left({x}_{i}-C⁢1\right)⋅{e}^{B ⁢ 1 ⋅ \left({x}_{i}-C⁢1\right)}\right] = 0$
4) ${\sum }_{i = 1}^{n} \left[\left[{y}_{i}\left({x}_{i}\right)-\left(\frac{A ⁢ 1}{1 + {e}^{B ⁢ 1 ⋅ \left({x}_{i}-C⁢1\right)}}+\frac{A ⁢ 2}{1 + {e}^{B ⁢ 2 ⋅ \left({x}_{i}-C⁢2\right)}}+D\right)\right]⋅\frac{- 1}{{\left(1+{e}^{B ⁢ 2 ⋅ \left({x}_{i}-C⁢2\right)}\right)}^{2}}⋅\left({x}_{i}-C⁢2\right)⋅{e}^{B ⁢ 2 ⋅ \left({x}_{i}-C⁢2\right)}\right] = 0$
5) ${\sum }_{i = 1}^{n} \left[\left[{y}_{i}\left({x}_{i}\right)-\left(\frac{A ⁢ 1}{1 + {e}^{B ⁢ 1 ⋅ \left({x}_{i}-C⁢1\right)}}+\frac{A ⁢ 2}{1 + {e}^{B ⁢ 2 ⋅ \left({x}_{i}-C⁢2\right)}}+D\right)\right]⋅\frac{- 1}{{\left(1+{e}^{B ⁢ 1 ⋅ \left({x}_{i}-C⁢1\right)}\right)}^{2}}⋅B⁢1⋅{e}^{B ⁢ 1 ⋅ \left({x}_{i}-C⁢1\right)}\right] = 0$
6) ${\sum }_{i = 1}^{n} \left[\left[{y}_{i}\left({x}_{i}\right)-\left(\frac{A ⁢ 1}{1 + {e}^{B ⁢ 1 ⋅ \left({x}_{i}-C⁢1\right)}}+\frac{A ⁢ 2}{1 + {e}^{B ⁢ 2 ⋅ \left({x}_{i}-C⁢2\right)}}+D\right)\right]⋅\frac{- 1}{{\left(1+{e}^{B ⁢ 2 ⋅ \left({x}_{i}-C⁢2\right)}\right)}^{2}}⋅B⁢2⋅{e}^{B ⁢ 2 ⋅ \left({x}_{i}-C⁢2\right)}\right] = 0$
7) ${\sum }_{i = 1}^{n} [ \left[{y}_{i}\left({x}_{i}\right)-\left(\frac{A ⁢ 1}{1 + {e}^{B ⁢ 1 ⋅ \left({x}_{i}-C⁢1\right)}}+\frac{A ⁢ 2}{1 + {e}^{B ⁢ 2 ⋅ \left({x}_{i}-C⁢2\right)}}+D\right)\right] = 0$

Dieses Gleichungssystem ist nicht geschlossen lösbar. Üblicherweise wird es mit einem iterativen Verfahren ausgehend von geeigneten Startwerten berechnet.

Für die drei Kurven K1, K2 und K3 ergeben sich als "best fit" folgende Werte:

| | **A1** | **A2** | **B1** | **B2** | **C1** | **C2** | **D** |
|---|---|---|---|---|---|---|---|
| **K1** | **3,5** | **2,0** | **0,20** | **0,48** | **25** | **62** | **0,29** |
| **K2** | **6,3** | **3,2** | **0,23** | **0,44** | **25** | **62** | **0,36** |
| **K3** | **2,5** | **3,2** | **0,4** | **0,41** | **34** | **63** | **0,35** |
| **K4** | **6,7** | **3,3** | **0,15** | **0,5** | **30** | **62** | **0,2** |
| **Iterationsschritt** | **0,1** | **0,1** | **0,01** | **0,01** | **0,5** | **0,5** | **0,01** |

Wie die Ausführungsbeispiele belegen, lässt sich der Verlauf der Kurve K natürlich durch die Schichtdicke und eine entsprechende Beimischung des Zusatzstoffes beeinflussen, wobei, wie bereits oben ausgeführt, vorzugsweise Bynel®, z.B. Bynel® 4157, oder Surlyn®, z. B. Surlyn® 1605, oder EVOH, z.B. H171B verwendet wird.

Hergestellt wurde die Dampfbremsfolien K1 und K2 aus einer Granulatmischung aus Polyamid mit etwa 15% bzw. 20% Bynel® 4157, wobei diese Granulatmischung aufgeschmolzen und aus der Schmelze wiederum ein Granulat aus einem Mix aus Polyamid und Bynel® 4157 gebildet wird. Aus diesem Granulat wurde dann eine Dampfbremsfolie mit einer Dicke von 70µm bzw 40 µm durch herkömmliche Extrusion in einem Extruder hergestellt. Die Herstellung der Dampfbremsfolie K3 erfolgte in analoger Weise mit Zugabe von 18% Surlyn® 1605. Es wurde eine Produktdicke von 60 µm erzeugt. Die Dampfbremsfolie K4 wurde über eine Mischung von Polyamid mit Zugabe von 15% EVOH H171B in einem Extruder mit angeschlossener Schlitzdüse hergestellt. Es wurde eine Produktdicke von 50 µm erzeugt.

In allen Ausführungsbeispielen wurde ein Polyamid 6 eingesetzt, und zwar der Typ B40L (Hersteller BASF).

Praktische Versuche haben gezeigt, dass die erfindungsgemäßen Dampfbremsfolien insbesondere unter feuchten Verhältnissen, wie sie bei Baumaßnahmen im Rahmen von Neubauten oder Renovierungsarbeiten vorliegen, im kritischen Feuchtebereich von 45 bis 60% noch eine erwünschte Sperrwirkung entfaltet und sich in dem angegebenen Bereich nur geringfügig öffnet, so dass über eine längere Zeitdauer ein weitgehend gleichmäßiger und für die Holzkonstruktion nicht schädigender Feuchteaustrag durch die Dampfbremsfolie stattfindet

## Patentansprüche

1. Feuchteadaptive Dampfbremse, insbesondere für den Einsatz zur Wärmedämmung von Gebäuden, welche einen Wasserdampf-Diffusionswiderstand (s_{d}-Wert) ausgedrückt als diffusionsäquivalente Luftschichtdicke (s_{d}-Wert) aufweist, der mit abnehmender Feuchte der die Dampfbremse umgebenden Feuchte zunimmt, wobei
die Dampfbremse in einem Bereich (I) ab einer mittleren relativen Feuchte von 75%, vorzugsweise von 70% und darüber einen s_{d}-Wert kleiner 1m, vorzugsweise kleiner 0,8m aufweist, und
**dadurch gekennzeichnet, dass** die Dampfbremse bei einer mittleren Feuchte, in einem Bereich (II) von 45 bis 58%, vorzugsweise in einem Bereich von 40 bis 58% einen im Wesentlichen plateauartigen bzw. angenähert plateauartigen Verlauf des s_{d}-Wert aufweist, wobei über diesen Bereich ein unterer s_{d}-Wert von 2 m nicht unterschritten und ein oberer s_{d}-Wert von 5 nicht überschritten wird und die Differenz zwischen dem oberen und dem unteren Ist-s_{d}-Wert 1 m nicht übersteigt, und
bei einer mittleren Feuchte in einem Bereich (III) von 20 bis 30%, vorzugsweise 20 bis 35% einen s_{d}-Wert aufweist, der mindestens 0,5m oberhalb des oberen Ist s_{d}-Werts im plateauartigen Mittelbereich ist.

2. Dampfbremse nach Anspruch 1,
**dadurch gekennzeichnet, dass**
der plateauartige Verlauf der Kurve der s_{d}-Wert über der Feuchte innerhalb eines Bereiches (II) von 3 bis 5 m diffusionsäquivalenter Luftschichtdicke stattfindet.

3. Dampfbremse nach Anspruch 1 oder 2,
**dadurch gekennzeichnet, dass**
sich der Verlauf der Kurve innerhalb des im Wesentlichen plateauartigen Bereichs (II) um einen s_{d}-Differenzwert von maximal 0,6m, bevorzug maximal 0,4m diffusionsäquivalenter Luftschichtdicke verändert, insbesondere mit zunehmender Feuchte abnehmend vermindert.

4. Dampfbremse nach einem der vorhergehenden Ansprüche,
**dadurch gekennzeichnet, dass**
die s_{d}-Werte der Dampfbremse ab einer Feuchte von 75%, vorzugsweise einer Feuchte ab 70% und darüber kleiner 0,5m diffusionsäquivalente Luftschichtdicke betragen.

5. Dampfbremse nach einem der vorhergehenden Ansprüche,
**dadurch gekennzeichnet, dass**
die Kurve der s_{d}-Werte der Dampfbremse über die Feuchte im Wesentlichen in Art einer Doppel-S-Kurve verläuft, wobei sich der plateauartige Bereich im Wesentlichen im Übergangsbereich der aufeinanderfolgenden S-Kurven befindet.

6. Dampfbremse nach einem der vorhergehenden Ansprüche,
**dadurch gekennzeichnet, dass**
das die Feuchteadaptivität der Dampfbremse bestimmende Material in einer d.h. in einer einzelnen Schicht vorliegt.

7. Dampfbremse nach Anspruch 5,
**dadurch gekennzeichnet, dass**
das Material der Dampfbremse aus Polyamid mit einem beigemischten Zusatzstoff gebildet ist.

8. Dampfbremse nach Anspruch 7,
**dadurch gekennzeichnet, dass**
das der Anteil des Zusatzstoffes am Material der Schicht 10 bis 20%, vorzugsweise 15 bis 20%, gemessen in Gewichtsprozent, beträgt.

9. Dampfbremse nach Anspruch 7 oder 8,
**dadurch gekennzeichnet, dass**
der Zusatzstoff durch ein modifiziertes Polyolefin, insbesondere durch ein gepfropftes Polyethylenpolymer, vorzugsweise Bynel, oder durch ein Polyethylenpolyacrylsäurecopolymer, vorzugsweise Surlyn, (Markennamen von Dupont) gebildet ist.

10. Dampfbremse nach einem der Ansprüche 6 bis 9,
**dadurch gekennzeichnet, dass**
das Material der Schicht zur Bildung einer im Wesentlichen homogenen Schichtstruktur aus Polyamidgranulaten und dem in Form von Granulaten vorliegendem Zusatzstoff gebildet ist, die nach Mischung zu einer folienartigen Schicht extrudiert sind.

11. Dampfbremse nach einem der Ansprüche 6 bis 9,
**dadurch gekennzeichnet, dass**
das Material der Schicht zur Bildung einer im Wesentlichen homogenen Schichtstruktur aus Polyamidgranulaten und dem in Form von Granulaten vorliegendem Zusatzstoff gebildet ist, die nach Mischung zu einem Compound und Aufschmelzen des Compounds chemisch vermischt und zu Polyamid und dem Zusatzstoff enthaltendem Granulaten gebildet sind und in der Dampfbremse als extrudierte oder geblasene folienartige Schicht vorliegt.

12. Dampfbremse nach Anspruch 10 oder 11,
**dadurch gekennzeichnet, dass**
der Zusatzstoff in Form von Nanopartikeln innerhalb des Ausgangsgranulats des Zusatzstoffes vorliegt.

13. Dampfbremse nach einem der vorhergehenden Ansprüche,
**dadurch gekennzeichnet, dass**
das die Materialschicht durch eine Folie mit einer Dicke von 40 bis 80µm, vorzugsweise einer Dicke von 50 bis 70µm gebildet ist.

14. Verfahren zur Herstellung einer feuchteadaptiven Dampfbremse gemäß einem der vorhergehenden Ansprüche,
**dadurch gekennzeichnet, dass**
Granulate aus Polyamid mit Granulaten eines Zusatzstoffes, insbesondere Polyethylenpolymeren, gemischt werden und aus dieser Mischung die Dampfbremse durch Extrusion oder ein Blasverfahren gebildet wird.

15. Verfahren nach Anspruch 14,
**dadurch gekennzeichnet, dass**
die Granulate zur chemischen Vermischung aufgeschmolzen werden, dass aus dieser Schmelze Granulate aus einem Mix Polyamid und Zuschlagstoff gebildet und aus diesen Granulaten die Dampfbremse durch Extrusion oder ein Blasverfahren gebildet wird.

16. Verfahren nach Anspruch 14 oder 15,
**dadurch gekennzeichnet, dass**
der Zusatzstoff im Ausgangsgranulat des Zusatzstoffes in Nanopartikelgröße vorliegt.

17. Verfahren nach Anspruch 14 oder 15,
**dadurch gekennzeichnet, dass**
die Dampfbremse zu einer Folie mit homogener Mischstruktur aus Polyamid und Zusatzstoff geformt wird.

## Claims

1. A moisture adaptive vapour barrier, in particular for use in the thermal insulation of buildings, which has a resistance to water-vapour diffusion (s_{d} value) expressed as a diffusion equivalent air layer thickness (s_{d} value), which increases with decreasing moisture of the moisture surrounding the vapour barrier, whereas
the vapour barrier has an s_{d} value of less than 1m, preferably less than 0.8m in a region (I) from an average relative moisture of 75%, preferably 70% and more, and
**characterized in that**
the vapour barrier has an essentially plateau-like or approximately plateau-like course at an average moisture in a region (II) from 45 to 58%, preferably in a region from 40 to 58%, whereas over this region, a lower s_{d} value of 2 m is not undershot and an upper s_{d} value of 5 m is not overshot and the difference between the upper and the lower actual s_{d} value does not exceed 1m, and
has an s_{d} value that is at least 0.5 m above the actual upper s_{d} value in the plateau-like central region in case of an average moisture in a region (III) from 20 to 30%, preferably 20 to 35%.

2. The vapour barrier according to claim 1,
**characterized in that**
the plateau-like course of the curve of the s_{d} value takes place within a region (II) from 3 to 5 m diffusion equivalent air layer thickness.

3. The vapour barrier according to claim 1 or 2,
**characterized in that**
the course of the curve changes within the essentially plateau-like region (II) by a s_{d} difference value of at most 0.6 m, preferably at most 0.4 m diffusion equivalent air layer thickness, in particular decreases with an increase in moisture.

4. The vapour barrier according to one of the preceding claims,
**characterized in that**
the s_{d} values of the vapour barrier are less than 0.5 m diffusion equivalent air layer thickness with a moisture starting from 75%, preferably a moisture starting from 70% and more.

5. The vapour barrier according to one of the preceding claims,
**characterized in that**
the curve of the s_{d} values of the vapour barrier lies over the moisture essentially in sort of a doubleS-curve, with the plateau-like region being essentially in the transition area of the subsequent S-curves.

6. The vapour barrier according to one of the preceding claims,
**characterized in that**
the material which determines the moisture adaptivity of the vapour barrier is present in one, i.e. in a single layer.

7. The vapour barrier according to claim 5,
**characterized in that**
the material of the vapour barrier is made of polyamide with an admixed additive.

8. The vapour barrier according to claim 7,
**characterized in that**
the amount of the additive to the material of the layer is 10 to 20%, preferably 15 to 20%, measured in weight percent.

9. The vapour barrier according to claim 7 or 8,
**characterized in that**
the additive is made of a modified polyolefin, in particular of a grafted polyethylene polymer, preferably bynel, or of a polyethylene polyacrylic acid copolymer, preferably Surlyn (trademark name of Dupont).

10. The vapour barrier according to one of the claims 6 to 9,
**characterized in that**
the material of the layer for forming an essentially homogeneous layer structure is made out of polyamide granules and the additive which is available in form of granules, which are extruded to a foil-like layer after mixing.

11. The vapour barrier according to one of the claims 6 to 9,
**characterized in that**
the material of the layer for forming an essentially homogeneous layer structure is made of polyamid egranules and the additive which is available in form of granules, which are chemically mixed after mixture to a compound and after fusion of the compound, and which are formed as polyamide and the granule-containing additive and which are present in the vapour barrier as an extruded or blown foil-like layer.

12. The vapour barrier according to claim 10 or 11,
**characterized in that**
the additive is available in form of nano particles within the basic granules of the additive.

13. The vapour barrier according to one of the preceding claims,
**characterized in that**
the material layer is formed by a foil with a thickness of 40 to 80 µm, preferably a thickness of 50 to 70 µm.

14. A method for producing a moisture adaptive vapour barrier according to one of the preceding claims,
**characterized in that**
granules of polyamid are mixed with granules of an additive, in particular polyethylene polymers and that from this mixture, the vapour barrier is formed by extrusion or a blow process.

15. The method according to claim 14,
**characterized in that**
the granules are melted on for the chemical mixing, so that granules out of a mixture of polyamide and additive are formed from this melt, and that the vapour barrier is formed from these granules by extrusion or a blow process.

16. Method according to claim 14 or 15,
**characterized in that**
the additive in the basic granules of the additive is available in nano particle size.

17. Method according to claim 14 or 15,
**characterized in that**
the vapour barrier is formed to a foil with a homogeneous mixed structure out of polyamide and additive.

## Revendications

1. Pare-vapeur s'adaptant au taux d'humidité, destiné en particulier à être utilisé pour l'isolation thermique de bâtiments, qui présente une résistance à la diffusion de la vapeur d'eau (valeur s_{d}) exprimée comme épaisseur de couche d'air ayant une diffusion équivalente (valeur s_{d}), qui augmente au fur et à mesure que l'humidité de l'humidité entourant le pare-vapeur diminue, ledit pare-vapeur présentant dans une plage (I) à partir d'une humidité relative moyenne de 75 %, de préférence de 70 % et au-delà, une valeur s_{d} inférieure à 1 m, de préférence inférieure à 0,8 m, et
**caractérisé par le fait que**, à une humidité moyenne dans une plage (II) allant de 45 à 58 %, de préférence dans une plage allant de 40 à 58 %, ledit pare-vapeur présente une allure de la valeur s_{d} qui est pour l'essentiel de type plateau ou bien approximativement de type plateau, dans lequel, sur cette plage, on ne reste pas inférieur à une valeur s_{d} inférieure de 2 m et on ne dépasse pas une valeur s_{d} supérieure de 5 et la différence entre les valeurs réelles s_{d} supérieure et inférieure ne dépasse pas 1 m, et,
à une humidité moyenne dans une plage (III) allant de 20 à 30 %, de préférence de 20 à 35 %, il présente une valeur s_{d} qui se situe au moins à 0,5 m au-dessus de la valeur réelle s_{d} supérieure dans la plage moyenne de type plateau.

2. Pare-vapeur selon la revendication 1, **caractérisé par le fait que** l'allure de type plateau de la courbe des valeurs s_{d} en fonction de l'humidité se produit à l'intérieur d'une plage (II) de 3 à 5 m d'épaisseur de couche d'air ayant une diffusion équivalente.

3. Pare-vapeur selon la revendication 1 ou 2, **caractérisé par le fait que** l'allure de la courbe à l'intérieur de la plage (II) pour l'essentiel de type plateau change d'une valeur de différence s_{d} de 0,6 m au maximum, de préférence de 0,4 m au maximum d'épaisseur de couche d'air ayant une diffusion équivalente, en particulier diminue de manière décroissante au fur et à mesure que l'humidité augmente.

4. Pare-vapeur selon l'une quelconque des revendications précédentes, **caractérisé par le fait que**, à partir d'une humidité de 75 %, de préférence une humidité à partir de 70 % et au-delà, les valeurs s_{d} du pare-vapeur sont inférieures à 0,5 m d'épaisseur de couche d'air ayant une diffusion équivalente.

5. Pare-vapeur selon l'une quelconque des revendications précédentes, **caractérisé par le fait que** la courbe des valeurs s_{d} du pare-vapeur en fonction de l'humidité s'étend pour l'essentiel à la manière d'une double courbe en S, la plage de type plateau se situant pour l'essentiel dans la zone de transition des courbes en S successives.

6. Pare-vapeur selon l'une quelconque des revendications précédentes, **caractérisé par le fait que** la matière qui détermine l'adaptabilité à l'humidité du pare-vapeur est présente dans une, c'est-à-dire dans une seule couche.

7. Pare-vapeur selon la revendication 5, **caractérisé par le fait que** la matière du pare-vapeur est composée de polyamide avec un additif ajouté.

8. Pare-vapeur selon la revendication 7, **caractérisé par le fait que** la proportion dudit additif sur la matière de la couche est comprise entre 10 et 20 %, de préférence entre 15 et 20 %, mesurée en pour-cent en poids.

9. Pare-vapeur selon la revendication 7 ou 8, **caractérisé par le fait que** ledit additif est constitué par une polyoléfine modifiée, en particulier par un polymère greffé de polyéthylène, de préférence Bynel, ou par un copolymère de polyéthylène et d'acide polyacrylique, de préférence Surlyn, (marques de DuPont).

10. Pare-vapeur selon l'une quelconque des revendications 6 à 9, **caractérisé par le fait que**, pour la formation d'une structure de couche pour l'essentiel homogène, la matière de la couche est constituée par des granulés de polyamide et ledit additif présent sous forme de granulés, qui, après avoir été mélangés, sont extrudés pour former une couche de type feuille.

11. Pare-vapeur selon l'une quelconque des revendications 6 à 9, **caractérisé par le fait que**, pour la formation d'une structure de couche pour l'essentiel homogène, la matière de la couche est constituée par des granulés de polyamide et ledit additif présent sous forme de granulés, qui, après avoir été mélangés pour former un compound et après avoir fondu ledit compound, sont mélangés chimiquement et formés en granulés contenant du polyamide et ledit additif, et est présente dans ledit pare-vapeur en tant que couche de type feuille extrudée ou soufflée.

12. Pare-vapeur selon la revendication 10 ou 11, **caractérisé par le fait que** ledit additif est présent sous forme de nanoparticules à l'intérieur des granulés de départ de l'additif.

13. Pare-vapeur selon l'une quelconque des revendications précédentes, **caractérisé par le fait que** la couche de matière est formée par une feuille ayant une épaisseur comprise entre 40 et 80 µm, de préférence une épaisseur comprise entre 50 et 70 µm.

14. Procédé de fabrication d'un pare-vapeur s'adaptant au taux d'humidité selon l'une quelconque des revendications précédentes, **caractérisé par le fait que** des granulés en polyamide sont mélangés à des granulés d'un additif, en particulier des polymères de polyéthylène, et que le pare-vapeur est réalisé à partir de ce mélange par extrusion ou un procédé de soufflage.

15. Procédé selon la revendication 14, **caractérisé par le fait que**, pour le mélange chimique, les granulés sont fondus, que des granulés composés d'un mélange de polyamide et d'additif sont formés à partir de cette masse fondue et que le pare-vapeur est réalisé à partir de ces granulés par extrusion ou un procédé de soufflage.

16. Procédé selon la revendication 14 ou 15, **caractérisé par le fait que** ledit additif est présent en taille de nanoparticules dans les granulés de départ de l'additif.

17. Procédé selon la revendication 14 ou 15, **caractérisé par le fait que** ledit pare-vapeur est formé en une feuille ayant une structure mixte homogène en polyamide et additif.
